# EUROPÄISCHE PATENTSCHRIFT

(11) **EP 0 425 469 B1**
(45) Veröffentlichungstag und Bekanntmachung des Hinweises auf die Patenterteilung: **05.04.2000**
(21) Anmeldenummer: 90890267.9
(22) Anmeldetag: 05.10.1990
(51) Int. Cl.: H01F 1/053, H01F 41/02

(54) **Permanentmagnet(-werkstoff) sowie Verfahren zur Herstellung desselben**
Permanent magnet (material) and production process
(Matériau pour) Aimant permanent et procédé de fabrication

(30) Priorität: 25.10.1989 AT 245489
(43) Veröffentlichungstag der Anmeldung: 02.05.1991
(73) Patentinhaber: Vacuumschmelze GmbH, 63450 Hanau (DE)
(72) Erfinder: Pacher, Oskar, Dr., A-8041 Graz (AT); Heiss, Siegfried, Dr., A-3340 Waidhofen/Ybbs (AT)
(74) Vertreter: Zedlitz, Peter

(56) Entgegenhaltungen:
- EP-A- 0 208 807
- EP-A- 0 389 626
- EP-A- 0 395 625
- IEEE TRANSLATION JOURNAL on MAGNETICS in JAPAN vol. 3, no. 2, Februar 1988, NEW YORK US Seiten 145 - 151; K.OHASHI ET AL.: "Effects of Rare Earth Oxide Addition on Nd Fe B Magnets"
- PATENT ABSTRACTS OF JAPAN vol. 11, no. 206 (C-433)(2653) 3 Juli 1987, & JP-A-62 27548 (SUMITOMO SPECIAL METALS CO LTD) 05 Februar 1987,
- PATENT ABSTRACTS OF JAPAN vol. 13, no. 568 (E-861)(3916) 15 Dezember 1989, & JP-A-1 238001 (KAWASAKI STEEL CORP.) 22 September 1989,
- PATENT ABSTRACTS OF JAPAN vol. 12, no. 9 (E-572)(2856) 12 Januar 1988, & JP-A-62 171102 (SHIN ETSU CHEM CO LTD) 28 Juli 1987,

## Beschreibung

**Tabelle**

| **ZUSAMMENSETZUNG** | **OHNE KORNGRENZENLEGIERUNG** | |
|---|---|---|
| Atom-% | BJ max kJ/m³ | BH max KJ/m³ |
| | 25°C | 170°C |
| 77Fe-8B-15Nd | 290 | 60 |
| 77Fe-8B-13Nd-2DY | 270 | 150 |
| 71Fe-6Co-8B-15Nd | 270 | 80 |
| 65Fe-12Co-8B-15Nd | 260 | 95 |
| 57Fe-20Co-8B-15Nd | 210 | 100 |

Verfahren zur Herstellung von Seltene Erden (SE)-Eisen(Fe)-Bor(B)-Permanentmagneten, wobei ein Grundwerkstoff mit zumindest einem SE-Metall, insbesondere Neodym (Nd), sowie Eisen und Bor hergestellt wird, der Grundwerkstoff pulverisiert und mit mindestens einer schweren SE-enthaltenden (SSE)-Metall-Verbindung als Korngrenzenlegierungszusatz gemischt und das Pulvergemisch in einem Magnetfeld ausgerichtet, verpreßt und gesintert sowie gegebenenfalls wärmebehandelt wird, wobei zur Ausbildung eines Konzentrationsgradienten des SSE-Metalles an den Korngrenzen der magnetischen Phase nach dem Beimischen des Korngrenzenlegierungszusatzes zum Grundwerkstoffpulver zumindest ein Teil des Korngrenzenlegierungszusatzes durch Sintern des Grünlings und/oder durch eine Wärmebehandlung des Sinterkörpers zumindest teilweise thermisch zerlegt, reagieren gelassen und ein SSE-Konzentrationsgradient an den Korngrenzen der magnetischen Phase ausgebildet wird, wobei der Korngrenzenlegierungszusatz das Karbid des SSE-Metalles und/oder eine ein Karbid dieses SSE-Metalles beim Erhitzen bildende chemische Verbindung dieses SSE-Metalles enthält.

Aus der EP-PS 126 802 sind Permanentmagnete bekannt, die unter anderem als Werkstoffe Seltene Erden sowie Bor und gegebenenfalls Kobalt enthalten. Diese Elemente sind auf Grund der eingesetzten Verfahrensparameter in der magnetischen Phase homogen verteilt. Bei der Herstellung der Magnete wird derart vorgegangen, daß eine schmelzmetallurgisch hergestellte Ausgangslegierung vermahlen wird, worauf das Pulver in einem Magnetfeld gepreßt wird, worauf ein Sintervorgang und eine Wärmebehandlung folgen.

Ferner sind aus der EP-PS 101 552 Permanentmagnete bekannt, welche Seltene Erden sowie Eisen und Bor und gegebenenfalls weitere Zusatzelemente enthalten. Bei diesen Magneten muß die magnetische Hauptphase allerdings eine intermetallische Verbindung konstanter Zusammensetzung sein, was eine homogene Verteilung aller Elemente bedingt. Bei dieser Ausführungsform besteht jedoch der Nachteil im großen Aufwand auf der legierungstechnischen Seite bei der Herstellung der Ausgangslegierung, welche besonders rein sein muß, um kritische Verunreinigungen zu vermeiden. Abgesehen davon weisen diese Magnete starke Streuungen der magnetischen Daten und schlechte Reproduzierbarkeit auf.

In der EP-A- 208 807 wird ein Verfahren zur Herstellung von SE-Fe-B-Magneten angegeben, bei welchem einem magnetisierbaren Grundwerkstoffpulver SE-Oxide, vorzugsweise SSE-Oxide, zur Ausrichtung der Domänwände der Mischung zugesetzt werden. Ein ausführlicher Bericht über die Wirkung unterschiedlicher fester Korngrenzenzusätze ist in IEEE Transactions of Magnetics in Japan, Vol. 3, 2. Feb. 1988, Seiten 145 bis 151, offenbart. Verschiedene Korngrenzenmaterialien bei einer Herstellung von SE-Fe-B-Magnetwerkstoffen sind auch der EP-A-389 626 zu entnehmen, wobei jedoch ein eigener Sintervorgang mit spezieller Korngrenzenausbildung Anwendung findet. Aus der EP-A-395 625 ist eine Korngrenzenlegierungstechnik von aus magnetisierbaren SE-Fe-B- Pulver hergestellten Permanentmagnetwerkstoffen bekannt geworden. Die Legierungszusätze sind dabei äußerst fein und können vorzugsweise aus thermisch stabilen SE-Verbindungen mit zumindest einem Anteil einer SSE-Verbindung sowie gegebenenfalls weiteren Komponenten gebildet sein.

Gemäß ( Patent Abstracts of Japan) JP-A-62-171102 wurde schon vorgeschlagen, des niedrigen Preises wegen SE-Halogenide als Zusatz mit 0,1 bis 10 % bei der Herstellung gesinterter Magnete zu verwenden. Aus ( Patent Abstracts of Japan) JP-A-1-238001 ist bekannt, SE-hältige organische Säuren dem magnetisierbaren SE-Fe-B-Pulver in einem Ausmaß von 0,1 bis 15 Atom-% der SE-Anteile zur Erhöhung der Koerzitivkraft und des Energieproduktes des Magnetwerkstoffes zuzusetzen.

Die Erfindung setzt sich zum Ziel, die Nachteile der bekannten Fertigung von Magneten zu beseitigen und ein Herstellungsverfahren für Permanentmagnete, die Seltene Erden enthalten und eine gute Temperaturstabilität bei verringerten Streuungen der magnetischen Kennwerte aufweisen, anzugeben.

Diese Ziele werden bei einem Verfahren der eingangs genannten Art dadurch erreicht, daß ein Grundwerkstoff mit zumindest einem SE-Metall, insbesondere Neodym (Nd), sowie Eisen und Bor hergestellt wird, der Grundwerkstoff pulverisiert und mit mindestens einer schweren SE-enthaltenden (SSE)-Metall-Verbindung als Korngrenzenlegierungszusatz gemischt und das Pulvergemisch in einem Magnetfeld ausgerichtet, verpreßt und gesintert sowie gegebenenfalls wärmebehandelt wird, wobei zur Ausbildung eines Konzentrationsgradienten des SSE-Metalles an den Korngrenzen der magnetischen Phase nach dem Beimischen des Korngrenzenlegierungszusatzes zum Grundwerkstoffpulver zumindest ein Teil des Korngrenzenlegierungszusatzes durch Sintern des Grünlings und/oder durch eine Wärmebehandlung des Sinterkörpers zumindest teilweise thermisch zerlegt, reagieren gelassen und ein SSE-Konzentrationsgradient an den Korngrenzen der magnetischen Phase ausgebildet wird, wobei der Korngrenzenlegierungszusatz das Karbid des SSE-Metalles und/oder eine ein Karbid dieses SSE-Metalles beim Erhitzen bildende chemische Verbindung dieses SSE-Metalles enthält.

Auf Grund der erfindungsgemäßen Vorgangsweise, die eine neue Art der Korngrenzenlegierungstechnik darstellt, wird eine Reihe von Vorteilen erreicht, indem spezielle Diffusionszonen an den Korngrenzen ausgebildet werden bzw. im Korngrenzenbereich der magnetischen Phase eine Anreicherung von Zusatzwerkstoffen erfolgt, wodurch eine Behinderung der Domänwandbeweglichkeit bei gleichzeitig kleinerer Korngröße erreicht wird. Damit ergeben sich verbesserte Koerzitivkraftwerte bei gleichzeitig hoher Remanenz bzw. einer Steigerung des Energieproduktes BHmax.

Ein zu bevorzugender Weg zur Herstellung der neuen Permanent-Magnete besteht darin, daß die Legierungszusätze in pulversierter Form mit dem Grundwerkstoff vermengt werden.

Ein weiterer vorteilhafter Weg zur innigen Kontaktierung des Grundwerkstoffes mit den Legierungszusätzen besteht darin, daß die SSE-Metall-Verbindungen in fester oder flüssiger, insbesondere gelöster, Form mit dem pulverig vorliegenden Grundwerkstoff in Verbindung gebracht werden, so daß die Oberflächen der einzelnen Körner weitgehend benetzt bzw. kontaktiert werden. Nachfolgend ist es zweckmäßig, wenn der mit in flüssiger Form vorliegenden SSE-Metall-Verbindungen kontaktierte Grundwerkstoff insbesondere durch Abdampfen des Lösungsmittels für die Verbindungen getrocknet wird, wobei die Wärmebehandlung des mit der metallorganischen SSE-Verbindung in Verbindung gebrachten oder benetzten Grundwerkstoffes zum Zwecke der Umwandlung der metallorganischen SSE-Verbindung in SSE-Karbid unter verringertem Druck, vorzugsweise unter Vakkum, erfolgt. Die Verbindung kann bereits in Form gelöster Carbide von SSE-Metallen vorliegen oder diese Carbide werden durch thermische Zerlegung der Flüssigkeit gebildet. Vorteilhaft ist es, wenn die thermische Zerlegung bei einer Wärmebehandlung mit einer Temperatur zwischen 100°C bis 1000°C, vorzugsweise zwischen 350°C bis 800°C, erfolgt.

Erfindungsgemäß ist eine Ausführungsform des erfindungsgemäßen Verfahrens bevorzugt, die vorsieht, daß als Korngrenzenlegierungszusatz lösliche, metallorganische Verbindungen der SSE-Metalle eingesetzt werden.

Besonderes gute Ergebnisse sind im Rahmen des erfindungsgemäßen Verfahrens dann zu erzielen, wenn als chemische Verbindungen der SSE-Metalle deren Salze mit organischen Säuren eingesetzt werden.

Die für den Erfolg günstigsten Mengenverhältnisse lassen sich erzielen, wenn Korngrenzen-Legierungszusätze im Ausmaß von 0,2 bis 2,5 Gew.-%, vorzugsweise von 0,8 bis 2 Gew.-%, insbesondere von 1 bis 1,5 Gew.-% des schmelzmetallurgisch hergestellten pulverisierten Grundwerkstoffes demselben zugesetzt werden. Wenn im Zuge der Erhitzung von den Verbindungen Kohlenmonoxid und/oder Kohlendioxid abgespalten wird, ist es zweckmäßig, daß die Wärmebehandlung des kontaktierten Grundwerkstoffes zum Abdampfen des Lösungsmittels und/oder die Zerlegung der Verbindung unter verringertem Druck, vorzugsweise unter Vakuum, erfolgt.

Die Erfindung soll anhand von Tabellen, der Zeichnung und Beispielen näher erläutert werden.

Im folgenden wird die erfindungsgemäße Verfahrensführung anhand des in Fig. 1 dargestellten Flußdiagrammes erläutert.

Ausgehend von einer schmelzmetallurgisch hergestellten Grundlegierung erfolgt eine Zerkleinerung dieser Legierung zu einem Pulver mit Abmessungen von vorteilhafter kleiner 50 µm. Die ausgewählten festen Legierungszusätze können ebenfalls pulverisiert bzw. vermahlen werden, vorteilhafterweise auf Teilchen mit Abmessungen kleiner 5 µm. Diese beiden Pulver werden sodann gemeinsam vermahlen, bis die Teilchen des schmelzmetallurgisch hergestellten Grundwerkstoffes Abmesssungen vorzugsweise kleiner 10 µm bzw. 15 µm erhalten. Dieses Pulver mit einer im wesentlichen homogen vorliegenden Teilchenverteilung, die gegebenenfalls nach einem Homogenisierungsschritt erreicht wird, wird sodann zu der gewünschten Form im Magnetfeld verpreßt und anschließend bei Temperaturen von 900°C bis 1200°C gesintert.

Alternativ können die Legierungszusätze als Verbindungen in Form von Lösungen bzw. flüssig vorliegen und mit dem Pulver des Grundwerkstoffes vermischt, z.B. verrührt , werden. Diese Verbindungen sind Karbide von SSE- Metallen oder können durch Wärmebehandlung in diese Karbide übergeführt werden. Wie Fig. 1 zeigt, kann diese Wärmebehandlung vor oder nach dem Verpressen, allenfalls im Zuge des Sinterns erfolgen. Es ist zweckmäßig, nach dem Vermischen überschüssige Lösungsmittel, z.B. durch Abdampfen, zu entfernen oder den feuchten bzw. benetzten Grundwerkstoff zu erwärmen bzw. gegebenenfalls noch zu verpressen und dann in getrockneter Form dem Sintern zu unterziehen. Das Abtrocknen des Lösungsmittels der Verbindung kann im Vakuum oder unter Schutzgas erfolgen.

Wenn man von einem Grundwerkstoff ausgeht, der 15 Atom-% Seltene Erden, 77 Atom-% Eisen und 8 Atom-% Bor enthält, wobei als Seltene Erden vorteilhafterweise Neodym eingesetzt wird, so erhält man in dem schmelzmetallurgisch hergestellten Grundwerkstoff drei ausgeschiedene Phasen mit folgender Zusammensetzung:
Eine erste Phase, die etwa 90 bis 95 Vol.-% ausmacht, mit einer Zusammensetzung von 1,8 Atom-% Neodym, 82 Atom-% Eisen und 5,8 Atom-% Bor, welche Phase die magnetische Phase darstellt Als weitere Phase erhält man in einer Menge von etwa 5 bis 10 Vol-% eine Phase mit etwa 11,1 Atom-% Neodym, 44,4 Atom-% Eisen und 44,4 Atom-% Bor, wobei das Verhältnis von 1:4 von Seltenen Erden zu Eisen etwas variieren kann (z.B. ( 1+):4) Als weitere Phase erhält man in einer Menge von bis 5 Vol-% eine neodymreiche Phase, wobei die letzte(en) paramagnetisch ist (sind). Um diese drei Phasen beim magnetischen Werkstoff homogen vorliegen zu haben, erfolgt die Pulverisierung bzw. das Mahlen des Grundwerkstoffes. Gleichzeitig hat diese Homogenisierung bzw. Zerkleinerung den Zweck, daß, da beim Sintervorgang die magnetische erste Phase nicht geschmolzen wird, durch ein An-bzw.
Aufschmelzen der weiteren Phase die metallische Bindung des Sinterwerkstückes erfolgt. Diese weitere aufschmelzene Phase stellt ferner den Träger für die zugegebenen Legierunyszusätze dar und diffundiert mit diesen in die Korngrenzenbereiche der magnetischen Phase bzw. lagern sich dort an.
Schematisch ist diese Anlagerung in Fig. 2 dargestellt, in der der Konzentrationsverlauf der Legierungszusätze über den Grenzverlauf zweier Körner dargestellt ist. Man erkennt die an der Grenze zwischen den Körnern angelagerten Legierungszusätze, welche ein Wandern der Domänwände verhindern und somit die Koerzitivkraft der magnetischen Phase erhöhen.

In der vorangestellten Tabelle 1 sind für im erfindungsgemäßen Verfahren vorteilhaft einzusetzende Grundwerkstoffe ohne Korngrenzenlegierungszusätze, die mit diesen bekannten Werkstoffen erreichbaren Werte von BHmax für 25°C und 170°C angegeben.

## Patentansprüche

1. Verfahren zur Herstellung von Seltene Erden (SE)-Eisen(Fe)-Bor(B)-Permanentmagneten, wobei ein Grundwerkstoff mit zumindest einem SE-Metall, insbesondere Neodym (Nd), sowie Eisen und Bor hergestellt wird, der Grundwerkstoff pulverisiert und mit mindestens einer schwere SE-enthaltenden (SSE)-Metall-Verbindung als Korngrenzenlegierungszusatz gemischt und das Pulvergemisch in einem Magnetfeld ausgerichtet, verpreßt und gesintert sowie gegebenenfalls wärmebehandelt wird, wobei zur Ausbildung eines Konzentrationsgradienten des SSE-Metalles an den Korngrenzen der magnetischen Phase nach dem Beimischen des Korngrenzenlegierungszusatzes zum Grundwerkstoffpulver zumindest ein Teil des Korngrenzenlegierungszusatzes durch Sintern des Grünlings und/oder durch eine Wärmebehandlung des Sinterkörpers zumindest teilweise thermisch zerlegt, reagieren gelassen und ein SSE-Konzentrationsgradient an den Korngrenzen der magnetischen Phase ausgebildet wird, wobei der Korngrenzenlegierungszusatz das Karbid des SSE-Metalles und/oder eine ein Karbid dieses SSE-Metalles beim Erhitzen bildende chemische Verbindung dieses SSE-Metalles enthält.

2. Verfahren nach Anspruch 1, dadurch gekennzeichnet, daß die Legierungszusätze in pulverisierter Form mit dem Grundwerkstoff vermengt werden

3. Verfahren nach Anspruch 1, dadurch gekennzeichnet, daß die Legierungszusätze in gelöster bzw. flüssiger Form mit dem Grundwerkstoff vermengt werden.

4. Verfahren nach Anspruch 1 oder 2, dadurch gekennzeichnet, daß als chemische Verbindungen der SSE-Metalle metallorganische Verbindungen der SSE-Metalle eingesetzt werden.

5. Verfahren nach einem der Ansprüche 1 bis 4, dadurch gekennzeichnet, daß als chemische Verbindungen der SSE-Metalle deren Salze mit organischen Säuren eingesetzt werden.

6. Verfahren nach einem der Ansprüche 1 bis 5, dadurch gekennzeichnet, daß die korngrenzen-Legierungszusätze im Ausmaß von 0,2 bis 2,5 Gew.-%, vorzugsweise von 0,8 bis 2 Gew.-%, insbesondere von 1 bis 1,5 Gew.-% des schmelzmetallurgisch hergestellten pulverisierten Grundwerkstoffes demselben zugesetzt werden.

## Claims

1. Process for the production of rare earth(RE)-iron(Fe)-boron(B) permanent magnets, a base material comprising at least one RE metal, in particular neodymium (Nd), as well as iron and boron being produced, the basic material being powdered and mixed with at least one heavy rare earth-containing (HRE) metal compound as grain-boundary alloying additive and the powder mixture is aligned in a magnetic field, compressed and sintered as well as optionally heat-treated, at least some of the grain-boundary alloying additive being, in order to form a concentration gradient of the HRE metal at the grain boundaries of the magnetic phase after the addition of the grain-boundary alloying additive to the base material powder, thermally decomposed at least partially by sintering off the green body and/or a heat treatment of the sintered compact and allowed to react and an HRE concentration gradient being formed at the grain boundaries of the magnetic phase, the grain-boundary alloying additive containing the carbide of the HRE metal and/or a chemical compound of this HRE metal that forms a carbide of this HRE metal on heating.

2. Process according to Claim 1, characterized in that the alloying additives are mixed in powdered form with the base material.

3. Process according to Claim 1, characterized in that the alloying additives are mixed in dissolved or liquid form with the base material.

4. Process according to Claim 1 or 2, characterized in that, as the chemical compounds of the HRE metals, metalorganic compounds of the HRE metals are used.

5. Process according to one of Claims 1 to 4, characterized in that, as the chemical compounds of the HRE metals, their salts with organic acids are used.

6. Process according to one of Claims 1 to 5, characterized in that the grain-boundary alloying additives are added in an amount of from 0.2 to 2.5% by weight, preferably 0.8 to 2% by weight, in particular 1 to 1.5% by weight of the powdered base material produced by melt metallurgy to the latter.

## Revendications

1. Procédé de fabrication d'aimants permanents en terres rares (SE)-fer(Fe)-bore(B), qui consiste à préparer un matériau de base ayant au moins un métal SE, notamment du néodyme (Nd), ainsi que du fer et du bore, à pulvériser le matériau de base et à le mélanger à au moins un composé lourd métallique contenant du SE (SSE) en tant qu'additif d'alliage intergranulaire et à orienter le mélange de poudres dans un champ magnétique, à le comprimer et à le fritter et éventuellement à le traiter thermiquement, au moins une partie de l'additif d'alliage intergranulaire étant, pour former un gradient de concentration du métal SSE aux limites de grains de la phase magnétique, décomposée thermiquement au moins partiellement après le mélange de l'additif d'alliage intergranulaire à la poudre du matériau de base par frittage de l'ébauche et/ou par un traitement thermique du corps fritté, étant laissée à réagir et un gradient de concentration de SSE aux limites de grains de la phase magnétique étant formé, l'additif d'alliage intergranulaire renfermant le carbure du métal SSE et/ou un composé chimique de ce métal SSE qui forme par chauffage un carbure de ce métal SSE.

2. Procédé selon la revendication 1, caractérisé en ce qu'il consiste à mélanger les additifs d'alliage sous forme pulvérisée au matériau de base.

3. Procédé selon la revendication 1, caractérisé en ce qu'il consiste à mélanger les additifs d'alliage sous forme dissoute ou liquide au matériau de base.

4. Procédé selon la revendication 1 ou 2, caractérisé en ce qu'il consiste à utiliser comme composés chimiques des métaux SSE des composés organo-métalliques des métaux SSE.

5. Procédé selon l'une des revendications 1 à 4, caractérisé en ce qu'il consiste à utiliser comme composés chimiques des métaux SSE leurs sels avec des acides organiques.

6. Procédé selon l'une des revendications 1 à 5, caractérisé en ce qu'il consiste à ajouter les additifs d'alliage intergranulaire au matériau de base en une quantité représentant de 0,2 à 2,5 % en poids, de préférence de 0,8 à 2 % en poids, notamment de 1 à 1,5 % en poids du matériau de base pulvérisé préparé par métallurgie des poudres.
